# FASCICULE DE BREVET EUROPEEN

(11) **EP 0 287 454 B1**
(45) Date de publication et mention de la délivrance du brevet: **02.10.1991**
(21) Numéro de dépôt: 88400878.0
(22) Date de dépôt: 12.04.1988
(51) Int. Cl.: D03D 15/00

(54) **Tissu à base de fibres de verre et de polyester, et articles comprenant un tel tissu**
Gewebe aus Glasfasern und Polyester sowie Artikel mit einem solchen Gewebe
Fabric from glass fibres and polyester, and articles comprising such a fabric

(30) Priorité: 16.04.1987 FR 8705460
(43) Date de publication de la demande: 19.10.1988
(73) Titulaire: BROCHIER S.A., F-69152 Décines Charpieu Cédex (FR)
(72) Inventeur: Auduc Hervé, F-69330 Jonage (FR); Aucagne, Jean, F-38110 la Tour du Pin (FR)
(74) Mandataire: Phélip, Bruno

(56) Documents cités:
- EP-A- 0 031 785
- EP-A- 0 095 537
- FR-A- 2 500 495
- US-A- 3 707 120
- US-A- 4 320 160

## Description

L'invention appartient au domaine des tissus dits techniques, c'est-à-dire des tissus dont les applications sont essentiellement industrielles. L'invention a plus particulièrement pour objet un tissu à base de fibres convenant pour la fabrication d'articles composites utilisables en tant que structures extérieures. L'invention concerne donc les tissus ainsi que les articles comprenant lesdits tissus, tels que ceux obtenus par imprégnation de ces tissus avec une résine, éventuellement en combinaison avec d'autres constituants, en réalisant ainsi des structures ayant des domaines d'application très divers, surtout dans l'industrie aéronautique.

Le document US-A-4.320.160 décrit une structure textile comportant deux couches de bandes de filaments de carbone, maintenues par un fil de liage entrecroisé avec les bandes de filaments de chacune des couches. Ces fils de liage présentent une résistance à la rupture plus importante que celle des filaments et sont, par exemple, des fibres de verre ou de polyester. Cette structure textile permet d'éviter les concentrations d'efforts dans les zones où les fibres sont courbées et d'obtenir ainsi un matériau composite présentant une résistance et un coefficient d'élasticité importants. Cependant, cette structure textile est principalement destinée à être utilisée dans des matériaux composites à un pli, pour des applications acoustiques notamment.

Ainsi, le document EP-A-0.031.785 décrit un tissu destiné à la réalisation d'articles stratifiés constitués de filaments présentant un module élevé (carbone par exemple) disposés sous la forme de bandes disposées dans au moins une direction du tissu, séparées entre elles par des bandes à base de fils ayant un module inférieur aux fils précités (verre par exemple). Dans les articles stratifiés réalisés à partir de couches superposées d'un tel tissu, les risques de formation de fissures sont diminués et l'implantation de corps étrangers n'altère pas de façon notable les caractéristiques mécaniques.

A l'heure actuelle, on se préoccupe de plus en plus de trouver de nouveaux matériaux légers et résistants, même dans des conditions d'utilisation très sévères. Ces problèmes techniques sont particulièrement cruciaux pour la fabrication de structures extérieures des aéronefs, telles que carénages, capotages, portes et autres. On sait que les structures extérieures d'un aéronef sont soumises à de très fortes variations de températures. Celles-ci atteignent en effet -55°C en altitude et vont parfois jusqu'à 70°C au sol. De surcroît la congélation et le dégel répétés de l'eau, absorbée par un article composite servant de structure extérieure entraîne des micro-fissurations, qui à leur tour favorisent encore la reprise d'eau et conduisent à terme à de graves dégâts.

On s'est donc efforcé de trouver des matériaux composites pour la fabrication de telles pièces extérieures, qui sont capables de résister à de telles températures, tout en possèdant des caractéristiques mécaniques suffisantes alliées à une masse unitaire la plus faible possible. Dans la technique antérieure, on a tout d'abord utilisé des composites verre/résine époxyde, mais on leur préfère actuellement des composites aramide/époxyde, dont la densité est moins élevée et dont la résistance à l'impact est en général supérieure. A titre illustratif, la densité d'un composite verre/époxyde comportant 50% de résine est d'environ 1,87 alors que la densité d'un composite aramide/époxyde, comportant le même taux de résine est voisine de 1,32. Les propriétés des composites à base d'aramide sont donc supérieures au moins pour ce qui est de la masse unitaire et des caractéristiques mécaniques. Toutefois l'utilisation des fibres aramides induit une forte tendance à la reprise d'humidité, laquelle peut atteindre 4% de la masse du composite. Cette propriété est tout-à-fait désavantageuse pour la construction des structures extérieures d'aéronefs, car, ainsi qu'on l'a mentionné précédemment, toute absorption excessive d'eau peut occasionner de graves dégâts, en raison des contraintes extérieures de températures.

Il existe donc un besoin certain, pour assurer la longévité et la sécurité des structures extérieures, spécialement des aéronefs, de mettre au point des matériaux exempts de tels inconvénients, mais possédant néanmoins des propriétés au moins égales pour ce qui concerne la masse unitaire et les propriétés générales mécaniques. Ainsi, les composites verre/époxyde sont trop lourds, alors que les composites aramide/époxyde outre leur sensibilité à l'eau, présentent encore de mauvaises caractéristiques en compression.

La présente invention a pour but d'apporter une solution à ce problème en procurant un tissu à base de fibres, convenant en particulier pour la fabrication d'articles composites utilisables en tant que structures extérieures, caractérisé en ce qu'il comprend un mélange de:
a) environ 45 à 75% en poids de fibres de verre texturées;
b) environ 25 à 55% en poids de fibres de polyester.

Un tel tissu convient bien, par imprégnation avec des résines usuelles, avantageusement des résines époxydes, pour la réalisation d'articles, tels que des structures extérieures d'aéronefs, qui doivent résister notamment aux conditions climatiques sévères d'utilisation. Le tissu selon l'invention permet une imprégnation excellente par la résine, pour aboutir à des structures composites stratifiées dans lesquelles le support tissé est constitué d'un certain nombre de plis ou couches de tissu selon l'invention. Les articles ainsi obtenus conviennent parfaitement comme structures composites extérieures, car ils possèdent toutes les propriétés avantageuses qui sont nécessaires pour lesdites structures, à savoir: l'aspect de surface, la masse, la résistance aux chocs, la raideur, la résistance à la compression dans les zones de fixation, le prix, et surtout une bonne résistance à l'humidité. La description qui suit illustre l'ensemble des caractéristiques avantageuses des articles selon l'invention.

Le premier constituant du tissu selon l'invention consiste en des fibres de verre texturées. L'expression "texturé" au sens de la présente description désigne une fibre de verre dont l'alignement de chaque filament est aléatoire. Dans la technique d'obtention des fibres de verre, on parle également de fibres de verre effilochées. Ce type de fibre est connu de l'homme du métier et peut être obtenu de manière connue par divers traitements. Les fibres de verre texturées mises en oeuvre dans le tissu selon l'invention sont continues ou discontinues. On préfère en général les fibres continues qui procurent les meilleurs résultats mécaniques.

Dans l'application prévue par l'invention, les fibres de verre texturées présentent de nombreux avantages par rapport aux fibres de verre non texturées:
― les fibres de verre texturées permettent d'obtenir des articles présentant un meilleure état de surface, car elles possèdent une capacité d'absorption de résine nettement plus élevée que les fibres de verre non texturées ou lisses; également les fibres de verre texturées,procurent un meilleur interface fibre/résine car elles réalisent une plus grande surface de contact avec la résine;
― les tissus et articles à base de fibres de verre texturées ont une masse surfacique plus faible, en raison de la structure gonflée desdites fibres;

Les fibres de verre texturées présentent une répartition aléatoire des filaments, qui est favorable à la compensation des dilatations au sein des tissus et articles selon l'invention dans lesquels lesdites fibres sont mélangées avec les fibres de polyester; au contraire les fibres de verre non texturées mélangées aux fibres de polyester peuvent provoquer des déformations lors du moulage des produits finis.
― la drapabilité (ou déformabilité) des tissus à base de fibres de verre texturées est plus aisée.

Les fibres de verre texturées ont un poids par unité de longueur qui peut varier dans d'assez larges limites, en particulier de 11 à 126 tex (un tex représentant le nombre de grammes par kilomètre de fibre). On a obtenu de bons résultats avec des fibres de verre de 68 tex environ.

Le deuxième constituant du tissu selon l'invention consiste en des fibres de polyester. De telles fibres conviennent bien pour la fabrication des articles composites utilisables en tant que structures extérieures car elles possédent une faible densité (de l'ordre de 1,1), un bon comportement à l'humidité, une bonne élongation à la rupture et un faible prix. On utilise le plus couramment des fibres de polyester du type polytéréphtalate, de qualité non-feu ou haute ténacité, telles que celles disponibles sur le marché sous les dénominations "Tergal (Rhône-Poulenc), Dacron (Du Pont de Nemours) ou Diolen (Bayer). En général, les fibres de polyester utilisables ont des titres de 200 à 1500 décitex environ.

Ainsi qu'on le montrera grâce à des exemples concrets, le tissu selon l'invention peut être conçu pour présenter une masse surfacique identique aux tissus en fibres d'aramide qui sont les plus utilisés actuellement et ont une masse de l'ordre de 170 g/m².

Les proportions relatives des deux constituants du tissu selon l'invention sont choisies en fonction des problèmes particuliers à résoudre. Il convient en effet d'adopter un compromis compte-tenu des impératifs à respecter, quant à la masse unitaire et au prix notamment. Par conséquent la quantité de fibres de verre texturées qui est en général de 45 à 75% environ en poids, par rapport au poids total du tissu, est de préférence comprise entre 45 et 55% en poids environ. De manière correspondante la quantité de fibres de polyester qui est comprise en général entre 25 et 55% en poids par rapport au poids total du tissu est de préférence comprise entre 45 et 55% en poids.

On a obtenu de bons résultats avec un tissu constitué d'un mélange fil à fil de verre texturé et de fils de polyester en quantités pondérales égales, soit 50% en poids.

Selon une caractéristique complémentaire, le tissu selon l'invention peut comprendre également une certaine proportion, allant jusqu'à 30% en poids du poids total de fibres d'aramide ou de carbone ou de fibres métalliques, telles que les fibres d'aluminium, celles-ci conférant de bonnes propriétés additionnelles de protection contre les phénomènes électriques extérieurs (foudre).

Ainsi qu'on l'a dit précédemment, le tissu selon l'invention se prête particulièrement bien à une imprégnation par une résine, notamment une résine époxyde. Le taux d'imprégnation peut être élevé et en général il est de 30 à 60%, en particulier de 35 à 50% par rapport au poids total. La capacité élevée d'absorption de la résine par le tissu est favorable pour l'obtention d'un bon état de surface.

Le tissu selon l'invention peut être directement utilisé comme support tissé pour structures sandwichs ou monolithiques extérieures. La réalisation de telles structures est connue de l'homme du métier. Les structures sandwichs de type nid d'abeilles permettent d'augmenter l'inertie du composite. On peut utiliser aussi des stratifiés comprenant plusieurs couches de tissus imprégnées de résine, ce qui correspond à des structures monolithiques.

L'invention sera maintenant illustrée sans être aucunement limitée par les exemples qui suivent.

### EXEMPLE 1

Dans cet exemple, on a tout d'abord démontré qu'un composite formé de fibres de verre texturées imprégnées de résine époxyde,possédait un très bon comportement mécanique, très comparable à celui d'un composite verre continu/résine époxyde à taux de fibres équivalent, soit 60% en poids. On a également fait porter la comparaison sur un composite aramide/résine époxyde. Les fibres d'aramide étaient celles mises sur le marché sous la dénomination "Kevlar" type K181 ou K285, ayant une masse surfacique de 170 gr/m².

Dans chaque cas, la résine époxyde utilisée était la résine M14 de BROCHIER SA, adhésive et auto-extinguible de classe 120°C.

Pour les essais, on a réalisé des éprouvettes de 3 mm d'épaisseur obtenues à partir d'un stratifié à 40% de résine époxyde d'imprégnation et comportant, selon le cas, 10 ou 12 couches de tissu.

Les résultats obtenus par les essais normalisés habituels sont rassemblés dans le tableau I.

### EXEMPLE 2

Dans cet exemple, on a utilisé un mélange conforme à l'invention de:
50% en poids de fibres de verre texturées
50% en poids de fibres de polyester.

On a tissé à partir de ce mélange un tissu ayant une masse surfacique nominale de 170 g/m². Les fibres de verre texturées étaient du type ET9, titre 68 tex. Les fibres de polyester étaient du type Diolen 550 ayant un titre de 96 tex. Pour la réalisation de la chaîne, on a utilisé un mélange de fibres de verre texturées et de fibres polyester à raison de 28% en masse pour les premières et de 22% en masse pour les secondes. De même pour la réalisation de la trame, on a utilisé les mêmes fibres de verre texturées et de polyester avec une répartition en masses respectives de 28% et 22%.

L'épaisseur "Palmer" est de l'ordre de 0,20 mm.

Le tissu ci-dessus a été imprégné d'une résine époxyde de type M14 à un taux de 50% en poids. On a réalisé des éprouvettes de 3 mm d'épaisseur à partir d'un stratifié composite comportant un tel support tissé et on a mesuré leurs propriétés mécaniques. Les résultats des essais apparaissent au tableau II.

On voit ainsi que le composite hydride verre texturé/polyester à 50% en masse possède des propriétés équivalentes à celles d'un composite à base de fibres d'aramide du type testé à l'exemple 1.

On a obtenu des résultats équivalents en faisant varier les proportions de fibres polyester, dans le tissu mélangé selon l'invention, entre 25 et 55% en masse environ.

Les exemples qui précèdent montrent que l'homme du métier peut choisir les proportions de fibres de verre texturées et de fibres de polyester en fonction des caractéristiques désirées des tissus et des articles imprégnés comportant de tels tissus.

De tels tissus conviennent parfaitement pour la fabrication d'articles composites utilisables en tant que structures sandwichs ou monolithiques extérieures, surtout pour les aéronefs.

## Revendications

1. Tissu à base de fibres, convenant en particulier pour la fabrication d'articles composites utilisables en tant que structures extérieures, caractérisé en ce qu'il comprend un mélange de:
a) environ 45 à 75% en poids de fibres de verre texturées:
b) environ 25 à 55% en poids de fibres de polyester.

2. Tissu selon la revendication 1, caractérisé en ce que les fibres de verre (a) sont continues.

3. Tissu selon l'une des revendications 1 ou 2, caractérisé en ce que les fibres de verre (a) ont un poids par unité de longueur allant de 11 a 126 tex, en particulier de 68 tex environ.

4. Tissu selon l'une quelconque des revendications 1 à 3, caractérisé en ce que les fibres de polyester (b) sont du type polytéréphtalate, de qualité non-feu ou haute ténacité ayant des titres, notamment, de 200 à 1500 décitex environ.

5. Tissu selon l'une quelconque des revendications 1 à 4, caractérisé en ce que la quantité des fibres (a) de verre texturées est de 45 à 55% en poids et, de manière correspondante, la quantité de fibres (b) de polyester est de 55 à 45% en poids par rapport au poids total du tissu.

6. Tissu selon l'une quelconque des revendications 1 à 5, caractérisé en ce qu'il contient en outre, une proportion allant jusqu'à 30% en poids du poids total de fibres d'aramide ou de carbone ou de fibres métalliques, telles que les fibres d'aluminium, celles-ci conférant de bonnes propriétés additionnelles de protection contre les phénomènes électriques extérieurs (foudre).

7. Article composite comprenant une structure textile et une résine d'imprégnation caractérisé en ce que ladite structure textile comprend au moins une couche d'un tissu selon l'une quelconque des revendications 1 à 6.

8. Article selon la revendication 7, caractérisé en ce que la résine d'imprégnation est une résine époxyde.

9. Article selon l'une des revendications 7 ou 8, caractérisé en ce que le taux de résine d'imprégnation est de 30 à 60%, en particulier de 35 à 50% du poids total de l'article.

10. Application de l'article selon l'une quelconque des revendications 7 à 9, comme structure extérieure, en particulier pour les aéronefs.

## Patentansprüche

1. Gewebe auf Faserbasis, welches insbesondere zur Herstellung von als Außenstrukturen verwendbaren Verbundartikeln geeignet ist, dadurch gekennzeichnet, daß es eine Mischung von
a) etwa 45 bis 75 Gew.-% texturierten Glasfasern;
b) etwa 25 bis 55 Gew.-% Polyesterfasern enthält.

2. Gewebe gemäß Anspruch 1, dadurch gekennzeichnet, daß die Glasfasern (a) kontinuierlich sind.

3. Gewebe gemäß einem der Ansprüche 1 oder 2, dadurch gekennzeichnet, daß die Glasfasern (a) ein Gewicht je Längeneinheit von 11 bis 126 tex, insbesondere von etwa 68 tex, besitzen.

4. Gewebe gemäß einem der Ansprüche 1 bis 3, dadurch gekennzeichnet, daß die Polyesterfasern (b) vom Polytherephthalattyp mit nicht brennbarer Qualität oder hoher Reißlänge mit Titern insbesondere von etwa 200 bis 1500 decitex sind.

5. Gewebe gemäß einem der Ansprüche 1 bis 4, dadurch gekennzeichnet, daß die Menge der texturierten Glasfasern (a) 45 bis 55 Gew.-% und dementsprechend die Menge der Polyesterfasern (b) 55 bis 45 Gew.-%, bezogen auf das Gesamtgewicht des Gewebes, beträgt.

6. Gewebe gemäß einem der Ansprüche 1 bis 5, dadurch gekennzeichnet, daß es außerdem einen Anteil von bis zu 30%, ausgedrückt als Gewicht des Gesamtgewichts, Aramid- oder Kohlenstoffasern oder Metallfasern wie Aluminiumfasern enthält, wobei diese zusätzliche gute Eigenschaften des Schutzes gegenüber äußeren elektrischen Phänomenen (Blitz) verleihen.

7. Verbundartikel, umfassend eine Textilstruktur und ein Impregnierharz, dadurch gekennzeichnet, daß die Textilstruktur zumindest eine Schicht eines Gewebes gemäß einem der Ansprüche 1 bis 6 umfaßt.

8. Artikel gemäß Anspruch 7, dadurch gekennzeichnet, daß das Impregnierharz ein Epoxidharz ist.

9. Artikel gemaß einem der Ansprüche 7 oder 8, dadurch gekennzeichnet, daß der Gehalt an Imprägnierharz 30 bis 60%, insbesondere 35 bïs 50%, des Gesamtgewichts des Artikels beträgt.

10. Verwendung des Artikels gemäß einem der Ansprüche 7 bis 9 als Außenstruktur, insbesondere für Luftfahrzeuge.

## Claims

1. A fabric based on fibers which is particularly suitable for the manufacture of composite articles utilizable as external structures and which comprises a mixture of:
a) about 45 to 75% by weight of textured glass fibers;
b) about 25 to 55% by weight of polyester fibers.

2. A fabric as claimed in claim 1, wherein the glass fibers (a) are continuous.

3. A fabric as claimed in one of claims 1 or 2, wherein the glass fibers (a) have a weight per unit length ranging from 11 to 126 tex, in particular about 68 tex.

4. A fabric as claimed in any of claims 1 to 3, wherein the polyester fibers (b) are of the polyterephthalate type, having a non-flammable or high tenacity quality and linear densities, notably, of about 200 to 1,500 decitex.

5. A fabric as claimed in any of claims 1 to 4, wherein the amount of textured glass fibers (a) is from 45 to 55% by weight and correspondingly, the amount of polyester fibers (b) is from 55 to 45% by weight with respect to the total weight of the fabric.

6. A fabric as claimed in any of claims 1 to 5, which additionally contains a proportion, amounting to 30% by weight of the total weight of aramid or carbon fibers or metal fibers, such as aluminum fibers, the latter providing useful additional protective properties against external electrical phenomena (lightening).

7. A composite article comprising a textile structure and an impregnating resin wherein the said textile structure comprises at least one layer of a fabric according to any of claims 1 to 6.

8. An article as claimed in claim 7, wherein the impregnating resin is an epoxy resin.

9. An article as claimed in one of claims 7 or 8, wherein the amount of impregnating resin is from 30 to 60%, in particular from 35 to 50%, of the total weight of the article.

10. The use of the article as claimed in any of claims 7 to 9 as an external structure, in particular for aircraft.
